# EUROPÄISCHE PATENTANMELDUNG

(11) **EP 1 512 551 A2**
(43) Veröffentlichungstag der Anmeldung: **09.03.2005**
(21) Anmeldenummer: 04020220.2
(22) Anmeldetag: 26.08.2004
(51) Int. Cl.: B44F 1/08, B44C 1/20, E04F 13/02

(54) **Dekorative Oberflächenbeschichtung**

(30) Priorität: 03.09.2003 DE 20313654 U
(71) Anmelder: Dorenwendt, Kerstin, 37308 Heilbad Heiligenstadt (DE)
(72) Erfinder: Hechler, Lothar, 99976 Rodeberg (DE)
(74) Vertreter: Haussingen, Peter

(57) **Zusammenfassung**

Es wird eine geschlossene dekorative Oberflächenbeschichtung für den Innen- und Außenbereich in Form eines Putzes mit einer vorgegebenen, monochromen Eigenfarbe beschrieben, wobei durch eine einfach herzustellende, spezielle Oberflächenstruktur ohne spezielle Zusätze im Beschichtungsmaterial ein visueller polychromer Farbeindruck vorliegt. Erfindungsgemäß ist hierzu die Oberfläche eines monochromen Putzes auf Gipsbasis partiell ungleichmäßig verdichtet und geglättet.

## Beschreibung

Die Erfindung bezeichnet eine dekorative Oberflächenbeschichtung mit polychromem Farbeindruck, insbesondere für den Innen- und Außenbereich von Bauwerken, vorzugsweise in Form eines Putzes.

Zur Erzielung dekorativer Oberflächen sind neben speziellen Materialien und Bauelementen allgemein Putzmischungen bekannt, die aus Mineralstoffen, Füllstoffen, Stellmitteln (z.B. Cellulosederivate, Abbindeverzögerer), Farbpigmenten und weiteren Zusätzen, wie z.B. Glimmer für spezielle Effekte bestehen, wobei die Zusammensetzungen derartiger Mischungen eine breite Variationsbreite aufweisen.
Es sind hierbei jedoch spezielle, farbige Wirkungen der Oberfläche nur mittels Auftrags spezieller, nachträglicher Beschichtungen erzielbar.

Ein Dekomaterial mit farbdynamischer Oberfläche und ein Verfahren zur Herstellung derselben wird in der Druckschrift DE 689 19 411 T2 offenbart. Mit der Änderung des Lichteinfalls oder des Blickwinkels wird eine Farbänderungswirkung in einem breiten Farbbereich erzielt. Die Strukturoberfläche wird aus dreidimensionalen Elementen in der Form von gleichförmig angeordneten Vorsprüngen und/oder Vertiefungen gebildet, deren unterschiedlich ausgerichtete Abschnitte verschiedene Farben und optische Eigenschaften haben. Die Herstellung des beschriebenen dekorativen Materials, wie durch Pressen, Walzen, Formgießen, Wärmebehandlung oder Ätzen ist äußerst aufwändig und bedingt das Vorfertigen als einzelne Bauelemente, die später mit einer Oberfläche zu verbinden sind.
Aus dem Dokument DE 196 54 466 A1 ist eine dekorative Beschichtung von Innenwänden auf Basis von Zellinleim, dem Mineralstoffe sowie andere Zuschlagstoffe zur Erzielung einer strukturierten Oberfläche beigemischt sind, bekannt. Besondere farbige Effekte werden erst durch Zusatz von phosphoreszierenden oder fluoreszierenden Zusätzen als auch durch partielles Einfärben erzielt.

Die Aufgabe der Erfindung besteht darin, eine geschlossene dekorative Oberflächenbeschichtung für den Innen- und Außenbereich, vorzugsweise in Form eines Putzes mit einer vorgegebenen, monochromen Eigenfarbe zu entwickeln, wobei durch eine einfach herzustellende, spezielle Oberflächenstruktur, ohne spezielle Zusätze im Beschichtungsmaterial, ein visueller polychromer Farbeindruck vorliegen soll.

Die Aufgabe wird durch die Patentanspruch 1 aufgeführten Merkmale gelöst. Bevorzugte Weiterbildungen ergeben sich aus den Unteransprüchen.

Als Basis einer dekorativen Oberflächenbeschichtung für Gebäudeteile, insbesondere Wände und Decken wird eine Mischung auf Basis eines Gipsputzes eingesetzt.
Diese Mischung setzt sich in bekannter Weise aus Bindemitteln, wie Gips, Anhydrit und Zement, Zuschlagstoffen, wie Marmormehl unterschiedlicher Körnung, Bimsmehl, Kalk- und Trassmehl sowie Vermiculite zusammen, wobei unterschiedliche Stellmittel für günstige Verarbeitungsbedingungen zugesetzt sind.
In Abhängigkeit von der gewünschten monochromen Grundfarbe des Putzes werden dieser Mischung im trockenen Zustand Farbpigmente zur Erzielung einer gleichmäßigen Färbung ebenso beigegeben wie beispielsweise optionale Effektsteinchen.
Die Trockenmischung wird in üblicher Weise in Wasser angerührt und anschließend mit einer Kelle, insbesondere einer Venezianerkelle, in einer Stärke von 1 bis 3mm auf einen geeignet vorbereiteten Untergrund aufgetragen und geglättet. Nachdem der Putz angezogen hat, erfolgt ein Abziehen der Oberfläche mit eine Kante der nahezu senkrecht angestellten Kelle, wodurch feinste Anteile abgetragen, gegebenenfalls die Effektsteinchen, Poren und Rillen in der aufgetragenen Putzschicht sichtbar werden.
Im Anschluss an eine weitere Ruhezeit wird der Putz nochmals bis zur Erzielung einer gewünschten Oberflächenqualität geglättet.
Zur Erzielung des späteren, besonderen visuellen Effekts der polychromen Oberfläche wird der Putz mittels flach angestellter Kelle mit Unterbrechungen gerieben.
Die Oberfläche des Putzes wird dabei partiell ungleichmäßig verdichtet und geglättet.
Auf Grund der partiellen Glättung des Putzes wird einfallendes Licht auf der ungleichmäßig rauhen Putzoberfläche unterschiedlich gebrochen, wobei sich dieser Effekt bei verschiedenen Betrachtungswinkeln durch unterschiedlichen Schattenwurf an den glatten und rauhen Oberflächenbereichen verstärkt, so dass eine visuell polychrome Färbung vorliegt. Für den Betrachter stellt sich ein ungleichmäßiger Farbeindruck in Form einer Marmorierung bzw. geflammten Oberfläche ein.

Nach dem vollständigen Abbinden und Trocknen des Putzes kann dieser mit bekannten Lasuren weiter veredelt werden.

Weiterhin ist vorgesehen, neben bekannten farblosen oder farbigen Lasuren, eine Lasur einzusetzen, die einen irisierenden Effekt, in einem der Grundfarbe der Lasur entsprechendem Spektrum aufweist. Es können hierfür insbesondere Lasuren auf Wachsbasis mit Metallic-Pigmenten zum Einsatz kommen.

Bei entsprechender Wahl der Zusammensetzung der Mischung ist die Realisierung der Oberfläche mit polychromem Farbeindruck auch zur Gestaltung von Fußböden geeignet.

Die Vorteile der Erfindung bestehen insbesondere in der geschlossenen Ausführung dekorativer Oberflächen für Bauwerke, die auch nachträglich mit geringem Aufwand zu realisieren sind und zudem positive bauphysikalische Bedingungen unterstützt werden.
Es lässt sich jede für Gipsputze geeignete Farbe als monochrome Grundfarbe einsetzen, wobei der mittels unterschiedlicher Rauhigkeit der Putzoberfläche erzielte polychrome visuelle Eindruck durch Lasuren weiter hervorgehoben und verstärkt werden kann.
Es sind eine Vielzahl von Varianten mit individuellen Gestaltungsmöglichkeiten realisierbar.

## Patentansprüche

1. Dekorative Oberflächenbeschichtung mit visuell polychromem Farbeindruck, insbesondere für den Innen- und Außenbereich von Bauwerken, vorzugsweise in Form eines Putzes auf Gipsbasis, **dadurch gekennzeichnet,**
**dass** die Oberfläche eines monochromen Putzes partiell ungleichmäßig verdichtet und geglättet ist.

2. Dekorative Oberflächenbeschichtung nach Anspruch 1, **dadurch gekennzeichnet,**
**dass** der Farbeindruck in Form einer Marmorierung oder geflammten Oberfläche vorliegt.

3. Dekorative Oberflächenbeschichtung nach den Ansprüchen 1 und 2, **dadurch gekennzeichnet,**
**dass** der polychrome Eindruck durch Lasuren hervorgehoben und verstärkt ist.

4. Dekorative Oberflächenbeschichtung nach den Ansprüchen 1 bis 3, **dadurch gekennzeichnet,**
**dass** die aufgetragene Lasur einen irisierenden oder changierenden Effekt auf Basis von Metallic-Pigmenten aufweist.
